# EUROPÄISCHE PATENTSCHRIFT

(11) **EP 0 779 393 B1**
(45) Veröffentlichungstag und Bekanntmachung des Hinweises auf die Patenterteilung: **22.03.2000**
(21) Anmeldenummer: 96118498.3
(22) Anmeldetag: 19.11.1996
(51) Int. Cl.: D21G 1/00

(54) **Kalander für die Behandlung einer Papierbahn und Anwendung dieses Kalanders**
Calander for treating a paper web and application for this calander
Calandre pour le traitement d'une bande de papier et application pour cette calandre

(30) Priorität: 16.12.1995 DE 19547164
(43) Veröffentlichungstag der Anmeldung: 18.06.1997
(73) Patentinhaber: Voith Sulzer Finishing GmbH, 47803 Krefeld (DE)
(72) Erfinder: Kayser, Franz, 47608 Geldern (DE)
(74) Vertreter: Knoblauch, Ulrich, Dr.-Ing.

(56) Entgegenhaltungen:
- EP-A- 0 732 443
- DE-U- 29 504 034
- US-A- 5 237 915

## Beschreibung

Die Erfindung bezieht sich auf einen Kalander für die Behandlung einer Papierbahn, die nacheinander erste und zweite Arbeitsspalte durchläuft, die jeweils zwischen einer harten Walze und einer elastischen Walze gebildet sind, wobei die eine Seite der Bahn in den ersten Arbeitsspalten an den harten Walzen und in den zweiten Arbeitsspalten an den elastischen Walzen anliegt, sowie auf eine Anwendung dieses Kalanders.

Kalander der hier betrachteten Art sind vielfach bekannt. Man versuchte, der Papierbahn beidseitig einen hohen Glanz bzw. eine hohe Glätte zu verleihen, indem zunächst die eine Oberfläche in den ersten Arbeitsspalten elastisch gegen die glatten harten Walzen und dann in den zweiten Arbeitsspalten die andere Oberfläche elastisch gegen die harten Walzen gepreßt werden. Zu diesem Zweck weist der Kalander einen Walzenstapel auf, der zwischen den ersten und den zweiten Arbeitsspalten einen Wechselspalt besitzt, oder er besteht aus zwei oder mehr Stapeln, die nacheinander von der Papierbahn durchlaufen werden (DE-U-295 04 034, US-A-5 237 915). Hierbei war es allerdings schwierig, beidseitig annähernd gleiche Glanz- bzw. Glättewerte zu erzielen. Dies gilt insbesondere, wenn man zum Zweck der Reduzierung der Zahl der Kalanderwalzen die Druckspannung im Arbeitsspalt auf Werte über 45 N/mm², die Oberflächentemperatur der beheizbaren harten Walzen auf mindestens 100°C und gegebenenfalls die Feuchte der zuzuführenden Papierbahn auf 5 % und mehr erhöht.

Der Erfindung liegt die Aufgabe zugrunde, einen Kalander der eingangs beschriebenen Art anzugeben, mit dem es möglich ist, der Papierbahn beidseitig annähernd gleiche, hohe Glanz- oder Glättewerte zu verleihen.

Diese Aufgabe wird erfindungsgemäß dadurch gelöst, daß zumindest die den letzten Arbeitsspalt begrenzende elastische Walze eine geringere Oberflächenrauhigkeit als wenigstens eine einen ersten Arbeitsspalt begrenzende elastische Walze besitzt und diese geringere Oberflächenrauhigkeit Rₐ < 0,35 µm ist.

Dieser Vorschlag beruht auf der überraschenden Erkenntnis, daß die Oberfläche der elastischen Walze nicht nur ein Widerlager bildet, um die gegenüberliegende Papierbahnseite zwecks Glanz- und Glättebildung gegen die harte Walze zu drücken und gegebenenfalls aufgrund eines Mikroschlupfes zwischen dieser Oberfläche und der Papierbahn die Glanz- und Glättebildung zu unterstützen, sondern daß seine Oberflächenbeschaffenheit in ähnlicher Weise wie die harte Walze auf das Papier einwirkt. Dies gilt insbesondere dann, wenn das Papier durch höhere Temperatur, höhere Druckbelastung und/oder höhere Feuchtigkeit leichter plastifizierbar ist.

Üblicherweise haben elastische Walzen eine Oberflächenrauhigkeit von mindestens Rₐ = 0,5 µm. Wirkt dieses Rauhigkeitsprofil in den zweiten Arbeitsspalten, so reduziert es die in den ersten Arbeitsspalten mit Hilfe der glatten, harten Walzen erzeugten Glanz- und Glättewerte. Dies ist nicht der Fall, wenn elastische Walzen mit der beanspruchten geringeren Oberflächenrauhigkeit Rₐ < 0,35 µm verwendet werden. Sie beeinträchtigen die in den ersten Arbeitsspalten bereits erzielten Glanz- oder Glättewerte nicht oder korrigieren diese Werte, wenn sie aufgrund eines rauhen Kunststoffbezuges verschlechtert worden sind, sogar wieder nach oben. Daher ist es erfindungsgemäß erforderlich, daß die elastische Walze zumindest des letzten Arbeitsspaltes die erwähnte geringe Oberflächenrauhigkeit besitzt. Allerdings bringt die hierfür erforderliche Feinbearbeitung höhere Kosten mit sich. Daher können dort, wo die Rauhigkeit keine Rolle spielt, also im Bereich der ersten Arbeitsspalte, durchaus elastische Walzen üblicher Art, also mit höherer Rauhigkeit von Rₐ ≥ 0,5 µm verwendet werden.

Günstig ist es, daß alle die zweiten Arbeitsspalte begrenzenden elastischen Walzen eine geringere Oberflächenrauhigkeit Rₐ < 0,35 µm besitzen. Hierbei kann eine Reduzierung der in den ersten Arbeitsspalten erzielten Glanz- und Glättewerte vollständig vermieden werden.

Die Effekte sind um so besser, je kleiner die geringere Oberflächenrauhigkeit ist. Empfehlenswert sind Werte Rₐ = 0,2 bis 0,3 µm.

Die Oberflächenrauhigkeit Rₐ betrifft den Mittenrauhwert, also den arithmetischen Mittelwert der absoluten Beträge der Abstände des Ist-Profils vom mittleren Profil. Mit Vorteil weisen die elastischen Walzen geringerer Oberflächenrauhigkeit eine gemittelte Rauhtiefe R_{z} < 2,5 µm auf. Die gemittelte Rauhtiefe ist das arithmetische Mittel aus den Einzelrauhtiefen fünf aneinandergrenzender Einzelmeßstrecken, in die die Rauhheitsbezugstrecke unterteilt ist, und liegt üblicherweise bei R_{z} = 4,5 bis 5,0 µm.

Außerdem ist es empfehlenswert, daß alle die ersten Arbeitsspalte begrenzenden elastischen Walzen eine größere Oberflächenrauhigkeit besitzen als die den letzten Arbeitsspalt begrenzende elastische Walze. Dies führt zu optimalen Ergebnissen bei geringsten Bearbeitungskosten. Des weiteren ist zweckmäßigerweise zu berücksichtigen, daß zumindest im letzten Arbeitsspalt das Verhältnis der Oberflächenrauhigkeiten Rₐ von elastischer Walze und harter Walze <7 ist. Praktisch gelingt es nie, die Oberflächenrauhigkeit der elastischen Walze derjenigen der harten Walze anzupassen. Es ist aber ein möglichst kleines Verhältnis anzustreben.

Zur Erzielung besonders hoher Glanz und Glättewerte sollte dafür gesorgt werden, daß zumindest die den letzten Arbeitsspalt begrenzende harte Walze eine Oberflächenrauhigkeit Rₐ = 0,04 bis 0,05 µm besitzt.

Von Vorteil ist es auch, daß die harte Walze eine Oberflächenschicht aus einem abnutzungsresistenten Material, wie Wolframkarbid, besitzt. Diese Oberflächenschicht läßt sich auch mit einem hohen Glättegrad herstellen. Sie ist infolge ihrer Abnutzungsresistenz auch dazu geeignet, daß man an sie einen Schaber anstellen kann, ohne daß die Oberflächengüte der Walze beeinträchtigt wird.

Für den Aufbau der elastischen Walze mit geringer Oberflächenrauhigkeit empfiehlt es sich, daß sie einen elastischen Bezug aus Kunststoff trägt.

Insbesondere kann der elastische Bezug aus einer faserverstärkten Kunststoff-Grundschicht und einer faserverstärkten Kunststoff-Deckschicht bestehen. Die Grundschicht kann hierbei unter besonderer Berücksichtigung der Elastizität und die Deckschicht unter besonderer Berücksichtigung der hohen Glätte gewählt werden.

Günstig ist es auch, daß die elastische Walze einen Bezug aus einem Kunststoff mit so großem Rückstellvermögen aufweist, daß die Tiefe der bleibenden Verformung nach Durchlauf einer bis zu 1 mm dicken Störstelle durch den Arbeitsspalt höchstens 5 % der Störstellendicke beträgt. Das große Rückstellvermögen bewirkt, daß die hohe Oberflächenglätte der elastischen Walzen auch bei Störstellen nicht verlorengeht.

Bei einer bevorzugten Ausführungsform ist dafür gesorgt, daß die ersten und zweiten Arbietsspalte in einem von der Papierbahn von oben nach unten durchlaufenen Stapel angeordnet und durch einen Wechselspalt, der durch zwei elastische Walzen begrenzt ist, voneinander getrennt sind. Bei einem solchen Walzenstapel sind die die zweiten Arbeitsspalte begrenzenden Walzen wegen des Gewichts der darüber befindlichen Walzen besonders stark belastet. Entsprechend hoch sind die in den zweiten Arbeitsspalten auftretenden Druckspannungen. Demzufolge wirkt sich die geringe Rauhigkeit der letzten elastischen Walze besonders günstig aus.

Dies gilt insbesondere, wenn die elastische Walze des letzten Arbeitsspaltes die unterste Walze des Stapels bildet. Sie erzeugt an der einen Seite der Papierbahn einen ähnlich hohen Glanz- oder Glättewert wie er an der gegenüberliegenden Papierbahnseite von der harten Walze verliehen wird.

Als besonders günstig hat es sich herausgestellt, daß der Stapel aus acht Walzen besteht sowie vier erste Arbeitsspalte und zwei zweite Arbeitsspalte aufweist. Bei dieser Konstruktion kann eine sehr kleine Walzenzahl verwendet werden. Es genügen zwei zweite Arbeitsspalte, um den gewünschten Glanz- und Glättewert zu erreichen. Es wird nämlich die Tatsache ausgenutzt, daß auch schon in den ersten vier Arbeitsspalten eine gewisse Glättung der an den elastischen Walzen anliegenden Papierbahn-oberfläche erfolgt, auch wenn dort elastische Walzen mit üblicher Oberflächenrauhigkeit Rₐ ≥ 0,5 µm vorgesehen sind.

Bei einer Alternative ist dafür gesorgt, daß die oberste und unterste Walze des Stapels durch eine beheizbare harte Walze gebildet ist.

Auch hier kann der Stapel aus acht Walzen bestehen, wobei sich der Wechselspalt aber in der Stapelmitte befindet.

Die Erfindung bezieht sich auch auf die Anwendung des zuvor erwähnten Kalanders zur Erzeugung eines gestrichenen Papiers mit beidseitig nahezu gleichem Glanz von mindestens 75 % nach Gardner und darüber, insbesondere über 80 % Glanz nach Gardner.

Die Erfindung wird nachstehend anhand in der Zeichnung dargestellter bevorzugter Ausführungsbeispiele näher erläutert. Es zeigen:
Fig. 1 schematisch einen erfindungsgemäßen Kalander,
Fig. 2 einen Teilschnitt durch eine elastische Walze,
Fig. 3 die Rauhigkeit in vergrößertem Maßstab und
Fig. 4 eine zweite Ausführungsform eines Kalanders.

Der in Fig. 1 veranschaulichte Kalander 1 weist einen Walzenstapel auf, der von oben nach unten eine elastische Oberwalze 2, eine beheizbare harte Walze 3, eine elastische Walze 4, eine beheizbare harte Walze 5, eine elastische Walze 6, eine elastische Walze 7, eine beheizbare harte Walze 8 und eine elastische Unterwalze 9 umfaßt. Die elastischen Walzen 6 und 7 bilden zwischen sich einen Wechselspalt 10. Darüber gibt es erste Arbeitsspalte 11, 12, 13 und 14 und darunter zweite Arbeitsspalte 15 und 16. Eine Papierbahn 17, die von einer Abwickelvorrichtung 18 (off-line) oder einer Papiermaschine (in-line) ausgeht, durchläuft zunächst die ersten Arbeitsspalte 11 bis 14, wobei die eine Seite 19 der Papierbahn mit den harten Walzen 3 und 5 in Berührung kommt, und im Anschluß an den Wechselspalt 10 die zweiten Arbeitsspalte 15 und 16, in denen die andere Seite 20 der Papierbahn 17 mit der harten Walze 8 in Berührung kommt, ehe die Bahn zu einer Aufwickelvorrichtung 21 gelangt. Die Umlenkung der Papierbahn 17 erfolgt in üblicher Weise über Leitwalzen 22.

Ein Steuergerät 23 legt über eine Signalleitung 24 fest, mit welcher Kraft P der Walzenstapel belastet wird. Oberwalze 2 und Unterwalze 9 sind Durchbiegungseinstellwalzen, deren Durchbiegungsgrad über Steuerleitungen 25 und 26 beeinflußt wird. Die drei heizbaren harten Walzen 3, 5 und 8 werden mit Heizenergie H versorgt, wofür Steuerleitungen 27, 28 und 29 vorgesehen sind. Gegebenenfalls ist auch noch eine Befeuchtungsvorrichtung vorhanden, welche die Papierbahn mit einer vorgegebenen Feuchte F in den Kalander 1 einlaufen läßt.

Die harten Walzen sind Stahlwalzen, die einen Bezug aus Wolframkarbid tragen. Diese Schicht hat eine Oberflächenrauhigkeit von Rₐ = 0,04 bis 0,05 und ist äußerst abnutzungsresistent.

Die elastische Walze 9 besteht aus einem hohlen Mantel 30, der einen elastischen Bezug 31 trägt. Dieser Bezug besteht vorzugsweise aus einer faserverstärkten Kunststoff-Grundschicht 32, welche hauptsächlich für die Elastizität verantwortlich ist, und einer faserverstärkten Kunststoff-Deckschicht 33, die hauptsächlich für die Glätte der Oberfläche 34 verantwortlich ist. Als Fasern kommen in erster Linie solche aus Kunststoff, wie Aramidfasern ("Kevlar"), in Betracht. Der Bezugs-Kunststoff ist beispielsweise ein Epoxidharz. Die Oberwalze 2 hat den gleichen Aufbau. Die elastischen Walzen 4, 6 und 7 sind ähnlich aufgebaut mit dem Unterschied, daß statt des hohlen Mantels ein voller oder gefüllter Kern vorhanden ist. Als Beispiel für einen solchen elastischen Bezug 31 sei ein Bezug aus "TopTec 4" der Firma Scapa Kern, Wimpassing/Österreich, genannt.

Wichtig für die Erfindung ist es, daß die den untersten Arbeitsspalt 16 begrenzende elastische Walze 9, besser noch alle einen zweiten Arbeitsspalt begrenzenden elastischen Walzen 7 und 9, eine Oberflächenrauhigkeit Rₐ < 0,35 µm, vorzugsweise 0,2 bis 0,3 Um besitzen. Dieser Wert Rₐ stellt sich gemäß Fig. 3 wie folgt dar: Das Istprofil I wird an der Oberseite durch das Bezugsprofil A und an der Unterseite durch das Grundprofil B begrenzt. Das mittlere Profil C ist so gewählt, daß die Summe der über ihm vom Istprofil I eingeschlossenen, werkstofferfüllten Flächenstücke D1 gleich der Summe der unter ihm vom Istprofil I eingeschlossenen, werkstofffreien Flächenstücke D2 ist. Der Mittenrauhwert Rₐ ergibt sich dann als arithmetischer Mittelwert der absoluten Beträge der Abstände hl des Istprofils I vom mittleren Profil C.

Demgegenüber ist die gemittelte Rauhtiefe R_{z} als das arithmetische Mittel aus den Einzelrauhtiefen (h2) fünf aneinandergrenzender Einzelmeßstrecken, in die eine Rauhheitsbezugsstrecke unterteilt wird, gebildet. Dieser Wert sollte an der Oberfläche 34 der elastischen Walze 9 < 2,5 µm sein.

Die oberen elastischen Walzen 2, 4 und 6 brauchen nicht diesen hohen Grad an Oberflächengüte aufzuweisen. Es genügt, wenn sie in üblicher Weise eine Oberflächenrauhigkeit Rₐ ≥ 0,5 µm haben. Dieser Wert läßt sich ohne Schwierigkeiten durch spanabhebende Materialabnahme, z.B. durch Schleifen, erzielen, was mit verhältnismäßig geringen Kosten möglich ist. Um dagegen die Oberflächenrauhigkeit Rₐ < 0,35 µm zu erreichen, ist bei den heute bekannten Werkstoffen eine Zusatzbehandlung erforderlich, beispielsweise das Einebnen der Oberfläche mit Hilfe einer vorzugsweise mit geringem Schlupf anliegenden Gegenwalze, wobei sich beide Walzen decken.

Bei der Ausführungsform nach der Fig. 4 besteht der Walzenstapel aus einer harten Oberwalze 35, einer elastischen Walze 36, einer harten Walze 37, einer elastischen Walze 38, einer elastischen Walze 39, einer harten Walze 40, einer elastischen Walze 41 und einer harten Unterwalze 42. Der Wechselspalt 43 befindet sich zwischen den elastischen Walzen 38 und 39. Eine Papierbahn 44 durchläuft vor dem Wechselspalt 43 erste Arbeitsspalte und hinter dem Wechselspalt 43 zweite Arbeitsspalte.

Mit den elastischen Walzen geringer Oberflächenrauhigkeit wurden zahlreiche Versuche gefahren. In allen Fällen zeigte sich, daß auf beiden Seiten 19 und 20 der Papierbahn 17 hohe Glanzwerte und zwar in nahezu gleicher Größe, erzielt wurden. In Abhängigkeit vom Papiergewicht, von der Druckspannung in den Arbeitsspalten, von der Temperatur der harten Walzen, von der Verweilzeit in den Arbeitsspalten und von der Feuchtigkeit des Papiers ergaben sich Glanzwerte von 76 bis 83 % nach Gardner und Glättewerte bis zu 2.500 nach Bekk(s).

Hierbei haben sich als günstig herausgestellt mittlere Druckspannungen im untersten Arbeitsspalt von mehr als 45 bis zu 60 N/mm², Oberflächentemperaturen der harten Walzen von 100 bis 150°C und Papierfeuchten von 5 bis 7 %. Die bevorzugten Bereiche lagen bei 50 bis 55 N/mm², 110 bis 125°C und 6 % Feuchte. Die Verweilzeit in den Arbeitsspalten sollte zwischen 0,1 und 0,9 ms liegen, vorzugsweise zwischen 0,2 und 0,5 ms.

Besonders geeignet war der Kalander für gestrichene Papiere mit einem Gewicht von 100 bis 150 g/m². Es machte keine großen Unterschiede, ob die Siebseite des Papiers zunächst mit den harten Walzen oder mit den elastischen Walzen in Berührung kam.

Um die Überlegenheit der erfindungsgemäßen Ausgestaltung zu beweisen wurde ein Versuch mit dem Kalander der Fig. 1 durchgeführt, wobei die elastische Walze 2 und die elastische Walze 7 eine Rauhigkeit Rₐ = 0,5 µm besaßen, während die elastischen Walzen 4, 6 und 9 eine verminderte Rauhigkeit Rₐ = 0,3 µm aufwiesen. Die Papierbahn 17 wurde zunächst nach dem vierten Arbeitsspalt 14 herausgefahren und vermessen. Die Oberseite, die viermal gegen eine harte Walze angelegen hatte, besaß 81 % Glanz, während die bisher nur elastische Walzen berührende Unterseite bereits 74 % Glanz aufwies. Dieser Wert blieb nach dem Wechselspalt 10 mit 80/75 % nahezu unverändert. Nach dem zweiten Arbeitsspalt 15 lag der Glanz bei 75/80 %. D.h. die Oberseite verlor durch die Berührung mit der rauhen und daher matten elastischen Walze mit Rₐ = 0,5 µm fünf Prozentpunkte, wogegen die Unterseite durch die erstmalige Berührung mit der beheizten harten Walze 8 insgesamt fünf Prozentpunkte im Glanz dazu gewann. Nach Durchlaufen des letzten Arbeitsspalts 16 lag das Glanzergebnis bei 82/82 %. Das bedeutet, daß die Oberseite nun durch den Kontakt mit der untersten glatten elastischen Walze wieder um sieben Prozentpunkte im Glanz zulegte.

Daraus muß geschlossen werden, daß sich durch den Kontakt einer bereits glänzenden Papierbahnseite mit einer elastischen Walze, die eine Oberflächenrauhigkeit Rₐ ≤ 0,5 µm besitzt, ein Glanzverlust von fünf Prozentpunkten, bei zweimaligem Kontakt sogar noch mehr, ergeben kann. Sorgt man demgegenüber dafür, daß die in den ersten Arbeitsspalten 11 bis 14 durch Anlage an den harten Walzen erzeugte glänzende Papierbahn-Oberfläche nur noch oder wenigstens im letzten Arbeitsspalt mit einer sehr glatten elastischen Walze in Kontakt kommt, ist es möglich, die gewünschten Glanz- bzw. Glättewerte auf beiden Seiten zu erhalten. Deshalb sollte dafür gesorgt werden, daß nach dem Wechselspalt keine elastischen Bezüge höherer Rauhigkeit mehr mit der geglätteten Oberfläche des Papiers in Berührung kommen, oder wenigstens dafür, daß die letzte Bearbeitung mit einer sehr glatten elastischen Walze erfolgt, die eventuell eingetretene Beeinträchtigungen der Oberfläche wieder ausgleicht.

Wegen weiterer Einzelheiten des Kalanders und seiner Betriebsweise wird auf die Angabe des DE-U-295 04 034 verwiesen. Sie führen in Kombination mit der elastischen Walze geringer Rauhigkeit, wie sie vorliegend beansprucht werden, zu besonders guten Ergebnissen.

## Patentansprüche

1. Kalander für die Behandlung einer Papierbahn, die nacheinander erste und zweite Arbeitsspalte (11 bis 16) durchläuft, die jeweils zwischen einer harten Walze (3, 5, 8 ; 35, 37, 40, 42) und einer elastischen Walze (2, 4, 6, 7, 9 ; 36, 38, 39, 41) gebildet sind, wobei die eine Seite der Bahn in den ersten Arbeitsspalten (11 bis 14) an den harten Walzen (3, 5 ; 35, 37) und in den zweiten Arbeitsspalten (15, 16) an den elastischen Walzen (7, 9 ; 39, 41) anliegt, dadurch gekennzeichnet, daß zumindest die den letzten Arbeitsspalt (16) begrenzende elastische Walze (9; 41) eine geringere Oberflächenrauhigkeit als wenigstens eine einen ersten Arbeitsspalt (11 bis 14) begrenzende elastische Walze (2, 4, 6; 36, 38) besitzt und diese geringere Oberflächenrauhigkeit Rₐ < 0,35 µm ist.

2. Kalander nach Anspruch 1, dadurch gekennzeichnet, daß alle die zweiten Arbeitsspalte (15, 16) begrenzenden elastischen Walzen (7, 9; 39, 41) eine geringere Oberflächenrauhigkeit Rₐ < 0,35 µm besitzen.

3. Kalander nach Anspruch 1 oder 2, dadurch gekennzeichnet, daß die geringere Oberflächenrauhigkeit Rₐ = 0,2 bis 0,3 µm beträgt.

4. Kalander nach einem der Ansprüche 1 bis 3, dadurch gekennzeichnet, daß die elastischen Walzen geringerer Oberflächenrauhigkeit eine gemittelte Rauhtiefe R_{z} < 2,5 µm aufweisen.

5. Kalander nach einem der Ansprüche 1 bis 4, dadurch gekennzeichnet, daß alle die ersten Arbeitsspalte (11 bis 14) begrenzenden elastischen Walzen (2, 4, 6; 36, 38) eine größere Oberflächenrauhigkeit besitzen als die den letzten Arbeitsspalt (16) begrenzende elastische Walze (9; 41).

6. Kalander nach einem der Ansprüche 1 bis 5, dadurch gekennzeichnet, daß zumindest im letzten Arbeitsspalt (16) das Verhältnis der Oberflächenrauhigkeiten Rₐ von elastischer Walze und harter Walze <7 ist.

7. Kalander nach einem der Ansprüche 1 bis 6, dadurch gekennzeichnet, daß zumindest die den letzten Arbeitsspalt (16) begrenzende harte Walze (8; 42) eine Oberflächenrauhigkeit Rₐ = 0,04 bis 0,05 µm besitzt.

8. Kalander nach einem der Ansprüche 1 bis 7, dadurch gekennzeichnet, daß die harte Walze (8; 42) eine Oberflächenschicht aus einem abnutzungsresistenten Material, wie Wolframkarbid, besitzt.

9. Kalander nach einem der Ansprüche 1 bis 8, dadurch gekennzeichnet, daß die elastischen Walzen einen elastischen Bezug (31) aus Kunststoff tragen.

10. Kalander nach Anspruch 9, dadurch gekennzeichnet, der elastische Bezug (31) aus einer faserverstärkten Kunststoff-Grundschicht (32) und einer faserverstärkten Kunststoff-Deckschicht (33) besteht.

11. Kalander nach Anspruch 9 oder 10, dadurch gekennzeichnet, daß die elastische Walze (9) einen Bezug (31) aus einem Kunststoff mit so großem Rückstellvermögen aufweist, daß die Tiefe der bleibenden Verformung nach Durchlauf einer bis zu 1 mm dicken Störstelle durch den Arbeitsspalt (16) höchstens 5 % der Störstellendicke beträgt.

12. Kalander nach einem der Ansprüche 1 bis 11, dadurch gekennzeichnet, daß die ersten und zweiten Arbeitsspalte in einem von der Papierbahn (17) von oben nach unten durchlaufenen Stapel angeordnet und durch einen Wechselspalt (10; 43), der durch zwei elastische Walzen (6, 7; 38, 39) begrenzt ist, voneinander getrennt sind.

13. Kalander nach Anspruch 12, dadurch gekennzeichnet, daß die elastische Walze (9) des letzten Arbeitsspaltes (16) die unterste Walze des Stapels bildet.

14. Kalander nach Anspruch 13, dadurch gekennzeichnet, daß der Stapel aus acht Walzen besteht sowie vier erste Arbeitsspalte (11 bis 14) und zwei zweite Arbeitsspalte (15, 16) aufweist.

15. Kalander nach Anspruch 12, dadurch gekennzeichnet, daß die oberste und unterste Walze des Stapels durch eine beheizbare harte Walze (35, 42) gebildet ist.

16. Kalander nach Anspruch 15, dadurch gekennzeichnet, daß der Stapel aus acht Walzen besteht und der Walzenspalt (43) sich in der Stapelmitte befindet.

17. Anwendung des Kalanders nach einem der Ansprüche 1 bis 16 zur Erzeugung eines gestrichenen Papiers mit beidseitig nahezu gleichem Glanz von mindestens 75 % nach Gardner.

18. Anwendung nach Anspruch 17, dadurch gekennzeichnet, daß der Glanz nach Gardner beidseitig über 80 % liegt.

## Claims

1. Calender for the treatment of a paper web which passes successively through first and second work gaps (11 to 16) which are each formed between a hard roll (3, 5, 8; 35, 37, 40, 42) and an elastic roll (2, 4, 6, 7, 9; 36, 38, 39, 41), one side of the web being in contact with the hard rolls (3, 5; 35, 37) in the first work gaps (11 to 14) and with the elastic rolls (7, 9; 39, 41) in the second work gaps (15, 16), characterised in that at least the elastic roll (9; 41) defining the last work gap (16) has a lower surface roughness than at least one elastic roll (2, 4, 6; 36, 38) defining a first work gap (11 to 14) and this lower surface roughness Rₐ < 0.35 µm.

2. Calender according to claim 1, characterised in that all the elastic rolls (7, 9; 39, 41) defining the second work gaps (15, 16) have a lower surface roughness Rₐ < 0.35 µm.

3. Calender according to claim 1 or 2, characterised in that the lower surface roughness Rₐ = 0.2 to 0.3 µm.

4. Calender according to any of claims 1 to 3, characterised in that the elastic rolls with lower surface roughness have an average peak-to-valley height R_{z} < 2.5 µm.

5. Calender according to any of claims 1 to 4, characterised in that all the elastic rolls (2, 4, 6; 36, 38) defining the first work gaps (11 to 14) have a higher surface roughness than the elastic roll (9; 41) defining the last work gap (16).

6. Calender according to any of claims 1 to 5, characterised in that at least in the last work gap (16) the ratio of surface roughness Rₐ of elastic roll and hard roll is < 7.

7. Calender according to any of claims 1 to 6, characterised in that at least the hard roll (8; 42) defining the last work gap (16) has a surface roughness Rₐ = 0.04 to 0.05 µm.

8. Calender according to any of claims 1 to 7, characterised in that the hard roll (8; 42) has a surface layer of a wear-resistant material such as tungsten carbide.

9. Calender according to any of claims 1 to 8, characterised in that the elastic rolls carry an elastic covering (31) made of plastic.

10. Calender according to claim 9, characterised in that the elastic covering (31) consists of a fibre-reinforced plastic bottom layer (32) and a fibre-reinforced plastic top layer (33).

11. Calender according to claim 9 or 10, characterised in that the elastic roll (9) has a covering (31) made of a plastic with such a high recovery capacity that the depth of permanent set after passage of a flaw up to 1 mm thick through the work gap (16) is not more than 5% of the flaw thickness.

12. Calender according to any of claims 1 to 11, characterised in that the first and second work gaps are arranged in a stack through which the paper web (17) passes from top to bottom, and separated from each other by a change gap (10; 43) which is defined by two elastic rolls (6, 7; 38, 39).

13. Calender according to claim 12, characterised in that the elastic roll (9) of the last work gap (16) forms the lowermost roll of the stack.

14. Calender according to claim 13, characterised in that the stack consists of eight rolls and has four first work gaps (11 to 14) and two second work gaps (15, 16).

15. Calender according to claim 12, characterised in that the uppermost and lowermost roll of the stack is formed by a heatable hard roll (35, 42).

16. Calender according to claim 15, characterised in that the stack consists of eight rolls and the roll gap (43) is located in the middle of the stack.

17. Use of the calender according to any of claims 1 to 16 for producing a coated paper with almost the same gloss of at least 75% according to Gardner on both sides.

18. Use according to claim 17, characterised in that the gloss according to Gardner is over 80% on both sides.

## Revendications

1. Calandre destinée au traitement d'une bande de papier, qui traverse successivement des premières et deuxièmes emprises de travail (11 à 16) qui sont respectivement formées entre un cylindre dur (3, 5, 8 ; 35, 37, 40, 42) et un cylindre élastique (2, 4, 6, 7, 9 ; 36, 38, 39, 41), l'une des faces de la bande s'appliquant dans les premières emprises de travail (11 à 14) contre les cylindres durs (3, 5 ; 35, 37), et dans les deuxièmes emprises de travail (15, 16) contre les cylindres élastiques (7, 9 ; 39, 41), caractérisée en ce que, au moins le cylindre élastique (9 ; 41) délimitant la dernière emprise de travail (16), présente une rugosité de surface qui est inférieure à celle d'au moins un cylindre élastique (2, 4, 6 ; 36, 38) délimitant une première emprise de travail (11 à 14), et en ce que cette rugosité de surface plus faible est de Rₐ < 0,35 µm.

2. Calandre selon la revendication 1, caractérisée en ce que tous les cylindres élastiques (7, 9 ; 39, 41) délimitant les deuxièmes emprises de travail (15, 16) ont une plus faible rugosité de surface de Rₐ < 0,35 µm.

3. Calandre selon la revendication 1 ou 2, caractérisée en ce que la rugosité de surface plus faible est de Rₐ = 0,2 à 0,3 µm.

4. Calandre selon l'une des revendications 1 à 3, caractérisée en ce que les cylindres élastiques de plus faible rugosité de surface ont une profondeur de rugosité moyenne de R_{z} < 2,5 µm.

5. Calandre selon l'une des revendications 1 à 4, caractérisée en ce que tous les cylindres élastiques (2, 4, 6 ; 36, 38) délimitant les premières emprises de travail (11 à 14) ont une rugosité de surface plus importante que le cylindre élastique (9 ; 41) délimitant la dernière emprise de travail (16).

6. Calandre selon l'une des revendications 1 à 5, caractérisée en ce que, au moins dans la dernière emprise de travail (16), le rapport de rugosité de surface Rₐ entre un cylindre élastique et un cylindre dur est < 7.

7. Calandre selon l'une des revendications 1 à 6, caractérisée en ce qu'au moins le cylindre dur (8 ; 42) délimitant la dernière emprise de travail (16) a une rugosité de surface de Rₐ = 0,04 à 0,05 µm.

8. Calandre selon l'une des revendications 1 à 7, caractérisée en ce que le cylindre dur (8 ; 42) comporte un revêtement de surface en un matériau résistant à l'usure, tel que du carbure de tungstène.

9. Calandre selon l'une des revendications 1 à 8, caractérisée en ce que les cylindres élastiques comportent un revêtement élastique (31) en matière plastique.

10. Calandre selon la revendication 9, caractérisée en ce que le revêtement élastique (31) est constitué d'une couche de base (32) en matière plastique renforcée par des fibres, et d'une couche de finition (33) en matière plastique renforcée par des fibres.

11. Calandre selon la revendication 9 ou 10, caractérisée en ce que le cylindre élastique (9) comporte un revêtement (31) en une matière plastique d'une reprise élastique telle que, après le passage à travers l'emprise de travail (16) d'une irrégularité pouvant avoir une épaisseur allant jusqu'à 1 mm, la profondeur de la déformation restante corresponde au maximum à 5 % de l'épaisseur totale de l'irrégularité.

12. Calandre selon l'une des revendications 1 à 11, caractérisée en ce que les premières et deuxièmes emprises de travail sont disposées dans une pile traversée de haut en bas par la bande de papier (17), et sont séparées les unes des autres par une emprise d'inversion (10 ; 43) qui est délimitée par deux cylindres élastiques (6, 7 ; 38, 39).

13. Calandre selon la revendication 12, caractérisée en ce que le cylindre élastique (9) de la dernière emprise de travail (16) est le cylindre inférieur de la pile.

14. Calandre selon la revendication 13, caractérisée en ce que la pile est constituée de huit cylindres, et comporte quatre premières emprises de travail (11 à 14) ainsi que deux deuxièmes emprises de travail (15, 16).

15. Calandre selon la revendication 12, caractérisée en ce que les cylindres supérieur et inférieur de la pile sont formés par des cylindres durs (35, 42) pouvant être chauffés.

16. Calandre selon la revendication 15, caractérisée en ce que la pile est constituée de huit cylindres, et en ce que l'emprise de cylindre (43) se trouve au milieu de la pile.

17. Utilisation de la calandre selon l'une quelconque des revendications 1 à 16 pour la fabrication d'un papier couché présentant sur les deux faces un satiné sensiblement identique d'au moins 75 % selon Gardner.

18. Utilisation de la calandre selon la revendication 17, caractérisée en ce que le satiné selon Gardner est supérieur à 80 % sur les deux faces.
